# EUROPÄISCHE PATENTSCHRIFT

(11) **EP 1 757 892 B1**
(45) Veröffentlichungstag und Bekanntmachung des Hinweises auf die Patenterteilung: **19.03.2008**
(21) Anmeldenummer: 06016080.1
(22) Anmeldetag: 02.08.2006
(51) Int. Cl.: F41A 3/74, F41A 3/76

(54) **Liderungssystem für Artilleriewaffen und Verfahren zu seiner Herstellung**
Seal system for ordnance and method of manufacturing
Système de garniture pour artillerie et son procédé de fabrication

(30) Priorität: 24.08.2005 DE 102005039899
(43) Veröffentlichungstag der Anmeldung: 28.02.2007
(73) Patentinhaber: Rheinmetall Waffe Munition GmbH, 40880 Ratingen (DE)
(72) Erfinder: Schlenkert, Gert, 40233 Düsseldorf (DE); Isgen, Helmut, 47877 Willich (DE); Kessler, Almuth, Dr., 29320 Hermannsburg (DE); Kratzsch, Klaus-Achim, Dr., 29320 Hermannsburg (DE); Reckeweg, Horst, 42579 Heiligenhaus (DE); von Seidlitz, Henning, 41462 Neuss (DE)
(74) Vertreter: Dietrich, Barbara

(56) Entgegenhaltungen:
- EP-A1- 0 753 599
- GB-A- 2 326 222

## Beschreibung

Die Erfindung betrifft ein Liderungssystem für Artilleriewaffen mit den im Oberbegriff des Anspruchs 1 angegebenen Merkmalen. Die Erfindung bezieht sich ferner auf ein Verfahren zur Herstellung eines derartigen Liderungssystems.

Ein Liderungssystem für Artilleriewaffen ist zum Beispiel aus der DE 197 24 847 A1 bekannt. Es besteht im Wesentlichen aus einem Bodenring, einem Liderungsring sowie einem Verschlußeinsatz und soll heckseitig die Abdichtung des Waffenrohres gegen die beim Schuß entstehenden Pulvergase sicherstellen. Im Hinblick auf die hohen beim Schuß auftretenden Belastungen sind die Liderungssystemteile in der Regel aus Stahl gefertigt.

Im Gegensatz zu patronierter Munition, bei der die jeweilige Patronenhülse das Waffenrohr heckseitig gegen Pulvergase nur einmal abdichten muß, erfolgt die Abdichtung bei Artilleriewaffen durch das Liderungssystem für eine Vielzahl von Schüssen. Da die Liderungssystemteile den Pulvergasen und -rückständen direkt ausgesetzt sind, unterliegen sie hohen thermischen, korrosiven, abrasiven und im Falle von Durchbläsern (d.h. einem punktuellen Entweichen der heißen Pulvergase zwischen dem Liderungsring und dem Verschlußeinsatz) auch erosiven Belastungen. Durch die Pulvergase und -rückstände werden die Oberflächen der Liderungssystemteile stark korrosiv und abrasiv angegriffen, so daß sich relativ schnell eine narbige Oberflächenstruktur ergibt, an der die Pulverrückstände gut anhaften und ein Auftreten von Durchbläsern fördern.

Aus der DE 197 24 847 A1 ist es bereits bekannt, zur Vermeidung von Aufrauungen an der Oberfläche der Liderungssystemteile, und damit auch zur Vermeidung von Durchbläsern, die Liderungssystemteile mindestens in den Oberflächenbereichen, in denen sie mit den Treibladungsgasen in Berührung kommen, mit einem geeigneten Beschichtungswerkstoff zu versehen. Als Beschichtungswerkstoffe werden dabei insbesondere Hartstoffe, wie Chromnitrid, Titannitrid etc., vorgeschlagen. Die Beschichtung der Oberfläche des jeweiligen Liderungssystemteiles erfolgt durch eine Dampfabscheidung der Beschichtungswerkstoffe (d.h. mittels eines PVD- oder CVD-Verfahrens).

Als nachteilig bei diesem bekannten Verfahren hat sich erwiesen, daß es relativ kostenaufwendig und die erreichbare Korrosionsfestigkeit noch nicht optimal ist.

Aus der EP 0 753 599 B1 ist ein Verfahren zur Herstellung von Korrosions- und Verschleißschutzschichten für Eisenbasiswerkstoffe bekannt, bei dem zunächst eine aus Eisencarbonitrid bestehende Verbindungsschicht durch ein Nitrocarburieren des Basiswerkstoffes hergestellt wird. Anschließend erfolgt ein Aktivieren der Oberfläche des Werkstoffes in einem plasmagestützten Unterdruckverfahren und dann ein Oxidieren des Werkstoffes zur Bildung einer geschlossenen Oxidschicht. Einen Hinweis auf die Verwendung dieses bekannten Verfahrens zur Bildung von Korrosionsschutzschichten bei Liderungssystemen für Artilleriewaffen läßt sich dieser Druckschrift nicht entnehmen und liegt auch nicht nahe, weil die Erosion der dominante Schädigungsmechanismus für die Liderungselemente ist, die auch eine Nitrierung mit anschließender Oxidation bei auftretender Erosion nicht vermindern könnte.

Mittels dieses Verfahrens wird allerdings die Korrosion und kleine mechanische Beschädigungen der Oberfläche als mögliche Vorschädigungsmechanismen minimiert.

Der Erfindung liegt die Aufgabe zugrunde, ein Liderungssystem für eine Artilleriewaffe anzugeben, bei dem die Oberflächen der Liderungssystemteile auf kostengünstige Weise derart veredelt sind, daß sie gegen die thermischen, korrosiven, abrasiven und erosiven Belastungen besser geschützt werden, als dieses bei vergleichbaren bekannten Liderungssystemteilen der Fall ist. Ferner soll ein Verfahren zur Herstellung eines derartigen Liderungssystems offenbart werden.

Diese Aufgabe wird erfindungsgemäß hinsichtlich des Liderungssystems durch die Merkmale des Anspruchs 1 und hinsichtlich des Verfahrens durch die Merkmale des Anspruchs 2 gelöst. Weitere, besonders vorteilhafte Ausgestaltungen der Erfindung offenbaren die Unteransprüche.

Die Erfindung beruht im wesentlichen auf dem Gedanken, nicht wie in der DE 197 24 847 A1 vorgeschlagen, eine Beschichtung der Oberflächen der Liderungssystemteile mittels Hartstoffen vorzunehmen, sondern die Oberfläche einer Nitrierung oder Carbonitrierung und einer anschließenden Oxidation zu unterziehen, derart, daß sich oberflächenseitig eine vollständig geschlossene 1-3µm dicke Eisenoxidschicht ergibt, an die sich als Verbindungsschicht eine in das Innere des jeweiligen Liderungssystemteiles erstreckende 10-15 µm dicke Eisennitridschicht oder Eisencarbonitridschicht anschließt.

Ein derartiges erfindungsgemäßes Liderungssystem weist unter anderem die Vorteile auf, daß es zuverlässig arbeitet und ein Wechsel, z.B. der Verschlußeinsatzplatte und des Bodenringes, durch entsprechend ausgebildetes Personal wesentlich seltener erforderlich ist als bei bekannten Liderungssystemen. Außer einem guten Korrosionsschutz läßt sich mit dem erfindungsgemäßen Liderungssystem ein gegenüber bekannten Systemen verbesserter Verschleißschutz und eine leichtere Reinigung der behandelten Systemteile erreichen. Das erfindungsgemäße Verfahren verändert außerdem nicht den Kernstoff, sondern nur den oberflächennahen Bereich bis in eine Tiefe von 0,2 bis 0,3 mm. Ferner sind prozeßbedingte Geometrieveränderungen reproduzierbar und können bei der Konstruktion berücksichtigt werden.

Das Nitrieren/Nitrocarburieren der Oberfläche des Liderungsteiles kann vorzugsweise mittels Plasmanitrieren erfolgen.

Bei Liderungssystemteilen mit vergüteter Oberfläche sollte die Nitrierung und Oxidation bei Temperaturen unterhalb der letzten Anlaßtemperatur gewählt werden.

Weitere Einzelheiten und Vorteile der Erfindung ergeben sich aus den folgenden anhand von Figuren erläuterten Ausführungsbeispielen. Es zeigen:
Fig.1 einen Längsschnitt durch einen Teilbereich des Liderungssystems eines Waffenrohres;
Fig.2 eine vergrößerte Darstellung des in Fig. 1 mit II bezeichneten Ausschnittes.

In Fig. 1 ist der Teilbereich eines Liderungssystems für ein Waffenrohr wiedergegeben, wie er im Wesentlichen aus der DE 197 24 847 A1 bekannt und dort in Fig.2 dargestellt ist. Dabei ist mit 1 ein Verschlußeinsatz eines Verschlußkeiles bezeichnet. Dieser bildet die Anlagefläche für einen rechtwinklig ausgebildeten Liderungsring 2, der in einer Ausnehmung 3 eines Bodenringes 4 gelagert ist, welcher seinerseits mit dem nicht dargestellten Waffenrohr verbunden ist.

Erfindungsgemäß ist nun vorgesehen, daß der Verschlußeinsatz 1, der Liderungsring 2 und der Bodenring 4 auf ihren bei der bestimmungsgemäßen Verwendung des Waffenrohres den Pulvergasen zugewandten Oberflächen jeweils eine vollständig geschlossene 1-3 µm dicke Eisenoxidschicht 5 (Fig.2) aufweisen, an die sich eine in das Innere des jeweiligen Liderungssystemteiles 1, 2 und 4 erstreckende 10-15µm dicke Eisennitridschicht 6 anschließt. Bei diesem kombinierten Schichtaufbau wird durch die Eisennitridschicht 6 die Oberflächenhärte der Liderungssystemteile 1, 2 und 4 erheblich gesteigert und das Dichtsystem gegenüber mechanischen Belastungen stabiler als bei bekannten Systemen. Die Eisenoxidschicht (Fe₃O₄) 5 bewirkt hingegen eine Verbesserung der Korrosionsfestigkeit der Liderungssystemteile 1, 2 und 4.

Zur Oberflächenvergütung der erfindungsgemäßen Liderungssystemteile 1, 2 und 4 werden die den Pulvergasen ausgesetzten oberflächennahen Bereiche zunächst bei Temperaturen zwischen 450°C und 550°C mittels eines Normaldruck-Gasverfahrens mit Stickstoff angereichert, um die ca. 10-15µm tiefe, aus Eisennitrid bestehende Verbindungsschicht 6 zu bilden.

Anschließend erfolgt dann zur Bildung der geschlossenen Eisenoxidschicht 5 eine Oxidation in einem Stickstoff-Wasserdampf-Gemisch in einem Temperaturbereich zwischen 480°C bis 520°C.

Die Erfindung ist selbstverständlich nicht auf das vorstehend beschriebene Ausführungsbeispiel beschränkt. So kann als Verbindungsschicht 6 statt der Eisennitridschicht auch eine Eisencarbonitridschicht verwendet werden. In diesem Fall muß zusätzlich zu der Anreicherung der oberflächennahen Schicht mit Stickstoff auch eine Anreicherung mit Kohlenstoff erfolgen.

### Bezugszeichenliste

- 1: Verschlußeinsatz
- 2: Liderungsring
- 3: Ausnehmung
- 4: Bodenring
- 5: Eisenoxidschicht
- 6: Eisennitridschicht, Verbindungsschicht

## Patentansprüche

1. Liderungssystem für Artilleriewaffen mit einem Bodenring (4), einem Liderungsring (2) und einem Verschlußeinsatz (1), wobei die Liderungssystemteile (1, 2, 4) aus Stahl bestehen, **dadurch gekennzeichnet, daß** es sich bei der den Pulvergasen zugewandten Oberfläche mindestens eines der Liderungssystemteile (1, 2, 4) um eine vollständig geschlossene 1-3µm dicke Eisenoxidschicht (5) handelt, an die sich eine in das Innere des jeweiligen Liderungssystemteiles (1, 2 4) erstreckende 10-15µm dicke, aus Eisennitrid oder Eisencarbonitrid bestehende Verbindungsschicht (6) anschließt.

2. Verfahren zur Herstellung eines Liderungssystems nach Anspruch 1, **dadurch gekennzeichnet, daß** zunächst eine Nitrierung der den Pulvergasen ausgesetzten Oberfläche des jeweiligen Liderungssystemteiles bei Temperaturen zwischen 450 und 550°C erfolgt, derart, daß sich eine 0,02 - 0,5 mm tiefe Diffusionszone bildet, an die sich auf der der Oberfläche zugewandten Seite eine 10-15µm dicke Eisennitridschicht oder Eisencarbonitridschicht anschließt, und daß nach dem Nitrieren/Nitrocar-burieren der Oberfläche eine Oxidation der an die Oberfläche des Liderungssystemteiles angrenzenden Eisennitridschicht/Eisencarbonitridschicht erfolgt, derart, daß sich eine 1-3µm dicke geschlossene Eisenoxidschicht bildet.

3. Verfahren nach Anspruch 3, **dadurch gekennzeichnet, daß** das Nitrieren/Nitrocarburieren der Oberfläche des Liderungsteiles durch Plasmanitrieren erfolgt.

4. Verfahren nach Anspruch 2 oder 3, **dadurch gekennzeichnet, daß** bei Liderungsteilen mit vergüteter Oberfläche die Nitrierung und Oxidation bei Temperaturen unterhalb der letzten Anlaßtemperatur gewählt wird.

## Claims

1. Obturation system for artillery weapons having a base ring (4), an obturation ring (2) and a breech insert (1), with the obturation system parts (1, 2, 4) being composed of steel, **characterized in that** the surface of at least one of the obturation system parts (1, 2, 4) facing the powder gases is a completely closed iron-oxide layer (5) with a thickness of 1-3 µm, to which a connecting layer (6) is attached which extends into the interior of the respective obturation system part (1, 2, 4) has a thickness of 10-15 µm and is composed of iron nitride or iron carbonitride.

2. Method for production of an obturation system according to Claim 1, **characterized in that** the surface of the respective obturation system part which is subject to the powder gases is first of all nitrided at temperatures between 450 and 550°C, such that a diffusion zone with a depth of 0.02-0.5 mm is produced, to which an iron nitride layer or an iron carbonitride layer with a thickness of 10-15 µm is connected on the side facing the surface, and **in that** after the nitriding/nitrocarburizing of the surface, the iron nitride layer/iron carbonitride layer which is adjacent to the surface of the obturation system part is oxidized so as to form a closed iron oxide layer with a thickness of 1-3 µm.

3. Method according to Claim 3, **characterized in that** the nitriding/nitrocarburizing of the surface of the obturation part is carried out by plasma nitriding.

4. Method according to Claim 2 or 3, **characterized in that**, for obturation parts with a heat-treated surface, the nitriding and oxidation are chosen at temperatures below the final tempering temperature.

## Revendications

1. Système d'obturation pour armes d'artillerie, qui présente une bague de fond (4), une bague d'obturation (2) et une garniture de fermeture (1), les pièces (1, 2, 4) du système d'obturation étant réalisées en acier, **caractérisé en ce que** la surface d'au moins l'une des pièces (1, 2, 4) du système d'obturation tournée vers les gaz de poudre est une couche (5) d'oxyde de fer complètement fermée d'une épaisseur de 1 à 3 µm à laquelle se raccorde une couche de liaison (6) constituée de nitrure de fer ou de carbonitrure de fer et dont l'épaisseur s'étend sur 10 à 15 µm à l'intérieur de la pièce concernée (1, 2, 4) du système d'obturation.

2. Procédé de fabrication d'un système d'obturation selon la revendication 1, **caractérisé en ce que** l'on réalise d'abord une nitruration de la surface, exposée aux gaz de poudre, de la pièce concernée du système d'obturation, à une température comprise entre 450 et 550°C, de manière à former une zone de diffusion d'une profondeur de 0,02 à 0,5 mm à laquelle une couche de nitrure de fer ou une couche de carbonitrure de fer d'une épaisseur de 10 à 15 µm se raccorde sur le côté tourné vers la surface et **en ce qu'**après la nitruration et/ou la nitrocarburation de la surface, on réalise une oxydation de la couche de nitrure de fer et/ou de la couche de carbonitrure de fer adjacente à la surface de la pièce du système d'obturation de manière à former une couche fermée d'oxyde de fer d'une épaisseur de 1 à 3 µm.

3. Procédé selon la revendication 3, **caractérisé en ce que** la nitruration et/ou la nitrocarburation de la surface de la pièce d'obturation s'effectuent par nitruration au plasma.

4. Procédé selon les revendications 2 ou 3, **caractérisé en ce que** lorsque les pièces d'obturation ont une surface améliorée, la nitruration et l'oxydation s'effectuent à une température sélectionnée en dessous de la dernière température de revenu.
